# EUROPÄISCHE PATENTSCHRIFT

(11) **EP 0 719 887 B1**
(45) Veröffentlichungstag und Bekanntmachung des Hinweises auf die Patenterteilung: **22.03.2000**
(21) Anmeldenummer: 95119470.3
(22) Anmeldetag: 11.12.1995
(51) Int. Cl.: D06M 13/298, D06M 23/06, D04H 13/00, D04H 1/54, D01G 21/00, D01G 25/00

(54) **Verfahren und Vorrichtung zum Veredeln von Krempelvliesen**
Method and apparatus for the finishing of carded webs
Méthode et appareil pour le finissage de nappes de fibres cardées

(30) Priorität: 13.12.1994 DE 4444206
(43) Veröffentlichungstag der Anmeldung: 03.07.1996
(73) Patentinhaber: FLEISSNER GmbH & Co. KG Maschinenfabrik, D-63328 Egelsbach (DE)
(72) Erfinder: Fleissner, Gerold, CH-6300 Zug (CH)
(74) Vertreter: Neumann, Gerd, Dipl.-Ing.

(56) Entgegenhaltungen:
- EP-A- 0 141 226
- EP-A- 0 284 462
- EP-A- 0 522 308
- WO-A-93/15247
- US-A- 5 104 703
- PATENT ABSTRACTS OF JAPAN vol. 18, no. 490 (C-1249), 13.September 1994 & JP 06 158499 A (CHISSO CORP), 7.Juni 1994,

## Beschreibung

Die Erfindung bezieht sich auf ein Verfahren und eine Maschinenanlage zum Herstellen eines Krempelvlieses, wobei das Vlies aus natürlichen Fasern - wie Wolle, Leinen, Flaks - und synthetischen Fasern - wie Bikomponenten-, Schmelzfasern - hergestellt ist, indem das Vlies mit fluiden Veredelungsmitteln, wie Insektizide, Fäulnisverminderer, Flammfestausrüster und dgl. versehen und dann getrocknet wird.

Insbesondere dünnere Krempelvliese aus Woll-, Flaks-, Leinen- oder sonstigen natürlichen Fasern haben keine ausreichende Festigkeit unmittelbar nach deren Herstellung auf der Krempelmaschine. Es ist deshalb bekannt, Bindemittel mit den Fasern zu vermischen. Im allgemeinen werden die Bindemittel nach der Herstellung des Vlieses auf dieses aufgegeben, z. B. durch Besprühen oder Schaumimprägnierung. Im nassen Zustand ist das dünne Krempelvlies aber schlecht manipulierbar, es zerreißt schnell. Es ist deshalb auch bekannt, die natürlichen Fasern vor der Herstellung des Krempelvlieses mit Kunstfasern, z. B. Bikomponentenfasern oder reinen Schmelzfasern, zu vermischen und dann das dünne Vlies auf die Temperatur des plastifizierbaren Anteils der beigemischten Kunstfasern zu erhitzen, um das Vlies zumindest vorzuverfestigen. Anschließend wird dann das Krempelvlies in einem Kreuzleger mehrfach aufgeschichtet, um endgültig in einem Ofen thermisch verfestigt zu werden.

Vliese dieser Art müssen vor der bestimmungsgemäßen Verwendung zusätzlich ausgerüstet werden. Darunter fallen die Behandlung gegen Verrottung und gegen Entzündbarkeit. Es ist deshalb bekannt, die Vliese mit einem Veredelungsmittel zu besprühen und dann diese Feuchtigkeit durch Wärmeeinwirkung zu trocknen. Es hat sich gezeigt, daß die so auf das fertige Vlies aufgetragenen Veredelungsmittel nicht ausreichend gleichmäßig über den Querschnitt des Vlieses verteilt werden können. Es ist deshalb vorgeschlagen worden, die notwendig flüssig aufzutragenden Veredelungsmittel vor der Herstellung des Krempelvlieses mit den Fasern zu vermischen, die Fasern zu trocken und dann das Vlies auf der Krempel mit dem oben beschriebenen Verfahren herzustellen. Dieser Weg war aber nicht erfolgreich, da die an den Fasern haftenden Veredelungsmittel beim Krempeln sich wieder von den Fasern lösen und somit verloren gehen.

Durch die WO 89/04886 ist es weiterhin bekannt, ein dünnes Vlies mit den notwendigen Veredelungsmitteln zu besprühen, dann das dünne Vlies zu trocknen und schließlich zu einem dickeren Vlies mehrfach übereinanderzulegen. Auch bei diesem Verfahren hat das dünne und dann nasse Vlies nur eine geringe Festigkeit, weswegen der Trockenvorgang vor dem Übereinanderlegen nur sehr aufwendig durchführbar ist.

Der Erfindung liegt die Aufgabe zugrunde, ein Verfahren und eine Vorrichtung zu entwickeln, mit dem oder der ein Krempelvlies hergestellt werden kann, das nicht nur zerreißfest, sondern auch gegen Fäulnis und Entflammbarkeit gleichmäßig über den Querschnitt ausgerüstet ist.

Ausgehend von dem Verfahren anfangs genannter Art, wird die Lösung der Erfindung darin gesehen, daß zunächst ein dünner Krempelflor hergestellt, dieser durch Erhitzen und damit zumindest Schmelzen oder Anschmelzen des Synthesefaseranteils vorverfestigt wird, dann das oder die flüssigen Veredelungsmittel auf den Flor aufgesprüht oder sonstwie aufgegeben, dann der Flor zum Trocknen wärmebehandelt und anschließend in einem Kreuzleger zu einem dickeren Vliesendprodukt mehrfach übereinandergelegt und abschließend in diesem Paket durch weiteres Wärmebehandeln fertig verfestigt wird.

Der Erfolg dieses Verfahrens liegt darin begründet, daß die flüssigen Veredelungsmittel erst nach der Vorverfestigung des dünnen Krempelvlieses aufgegeben und dann aus wirtschaftlichen Gründen das Vlies vorzugsweise erst getrocknet wird. Die flüssigen Veredelungsmittel dringen ohne weiteres quer durch das jetzt noch dünne Krempelvlies, das wegen der Vorverfestigung ohne weiters, und zwar wegen der geringen Dicke schnell getrocknet werden kann. Damit kann die gewünschte vollständige z. B. Flammfestigkeit des nach dem Kreuzleger dann dickeren Endproduktes mit diesem Verfahren erreicht werden.

Eine Vorrichtung zur Durchführung dieses Verfahrens weist die zur Behandlung notwendigen Maschinen auf. Sie sind in der Zeichnung schematisch beispielhaft angedeutet.

Die Maschinenanlage besteht aus einem Kastenspeiser 1 mit einer darunter angeordneten Schüttelrutsche 2, die die lose Ansammlung von gleichmäßig über die Breite angehäuften Fasern der Vlies- oder Florlegeeinrichtung 3 wie Krempel übergibt. Ein Endlosband 4 übergibt dann den Flor einem anderen Endlosband 5, das sich zweckmäßigerweise sowohl durch eine Wärmeeinrichtung 6 als auch durch eine FlüssigkeitsSprüheinrichtung 7 erstreckt. Die Wärmeeinrichtung ist hier als Bandtrockner dargestellt, bei der die erhitzte Behandlungsluft zum Anschmelzen der Kunstfasern nach Regeneration in einer Heizeinrichtung im Kreislauf durch das Endlosband gesaugt wird. Die Pfeile sollen die Strömung der erhitzten Luft darstellen. Ein Kalandertrockner kann hier auch zum Einsatz kommen. Jetzt ist der Flor zumindest auf der Oberfläche vorverfestigt, so daß die Aufgabe der Veredelungsflüssigkeit in der sich anschließenden Sprüheinrichtung 7 für den leicht verfestigten Flor keine nachteilige Bedeutung hat. Die aufgegebene Flüssigkeit muß jetzt getrocknet werden. Dies erfolgt in der Siebtrommeleinrichtung 8, in der der Flor ebenfalls von Luft durchströmt und dabei mäanderförmig um die Trommeln geführt wird. Schließlich ist da noch der sich anschließende Kreuzleger 9, von dem der Flor zu einem dickeren Vlies übereinandergelegt wird. Zur Vulkanisation und sonstigen Weiterverarbeitung verfährt dann das Vlies weiter in die Aggregate 10 ff.

## Patentansprüche

1. Verfahren zum Herstellen eines Krempelvlieses, wobei das Vlies aus natürlichen Fasern - wie Wolle, Leinen, Flaks - und synthetischen Fasern - wie Bikomponenten-, Schmelzfasern - hergestellt ist, indem das Vlies mit fluiden Veredelungsmitteln, wie Insektizide, Fäulnisverminderer, Flammfestausrüster und dgl. versehen und dann getrocknet wird, dadurch gekennzeichnet, daß zunächst ein dünner Krempelflor hergestellt, dieser durch Erhitzen und damit zumindest Schmelzen oder Anschmelzen des Synthesefaseranteils vorverfestigt wird, dann das oder die flüssigen Veredelungsmittel auf den Flor aufgesprüht oder sonstwie aufgegeben, dann der Flor zum Trocknen wärmebehandelt und anschließend in einem Kreuzleger zu einem dickeren Vliesendprodukt mehrfach übereinandergelegt und abschließend in diesem Paket durch weiteres Wärmebehandeln fertig verfestigt wird.

2. Maschinenanlage zur Durchführung des Verfahrens nach Anspruch 1 mit hintereinander in einer kontinuierlich behandelnden Maschinenstraße angeordneten Krempelmaschine, Kreuzleger und einem Wärmebehandlungsaggregat, dadurch gekennzeichnet, daß sich hinter der Krempelmaschine (3) ein Wärmebehandlungsaggregat, wie Kalander- oder Bandtrockner (6), zum oberflächlichen Anschmelzen der synthetischen Fasern, dann ein Auftragsgerät (7) zum Verteilen der fluiden Veredelungsmittel gleichmäßig quer über das Vlies, dann ein Trockenaggregat, wie Siebtrommeltrockner (8), zum Trocknen der flüssigen Vliesbestandteile und erst jetzt der Kreuzleger (9) mit sich anschließendem Wärmebehandlungsaggregat (10) funktionsgerecht anschließt.

## Claims

1. Method of producing a carded non-woven fabric, the non-woven fabric being produced from natural fibres - such as wool, linen, flax - and from synthetic fibres - such as two-component fibres, fibres to be melted - in that the non-woven fabric is provided with fluid processing agents, such as insecticides, rot reducers, flameproof finishers and the like, and then dried, characterised in that a thin carded pile is initially produced, this is preset by heating and hence at least the synthetic fibre portion is melted or begins to melt, then the liquid processing agent or agents is or are sprayed onto the pile or otherwise applied thereto, then the pile is heat-treated until dry and subsequently such are placed one above the other repeately in a cross-layering means to form a relatively thick non-woven fabric end product and is finally completely solidified in this group by an additional heat-treatment process.

2. Machine system for accomplishing the method according to claim 1, including a carding machine, a cross-layering means and a heat-treatment unit, which components are disposed behind one another in a continuously processing machine line, characterised in that, downstream of the carding machine (3), there is provided, in the proper sequence, a heat-treatment unit, such as a calender- or belt-type dryer (6), for beginning to melt the surface of the synthetic fibres, then an applicator (7) for distributing the fluid processing agents uniformly transversely over the non-woven fabric, then a drying unit, such as a sieve-drum dryer (8), for drying the liquid non-woven fabric components and only now the cross-layering means (9) with a subsequently added heat-treatment unit (10).

## Revendications

1. Procédé de fabrication d'un voile de carde, dans lequel le voile est fabriqué à partir de fibres naturelles, telles que la laine ou le lin, et de fibres synthétiques, telles que des fibres fusionnées à deux composants, en revêtant le voile d'agents d'ennoblissement, tels que des insecticides, des agents anti-pourriture, des apprêts de résistance aux flammes et analogues et en le séchant ensuite, caractérisé en ce qu'on fabrique tout d'abord un voile de carde mince, que l'on consolide préalablement par chauffage et, par suite, par fusion de la fraction de fibres de synthèse, puis on applique par pulvérisation ou d'une autre manière quelconque l'agent d'ennoblissement liquide sur le voile, ensuite on traite à chaud le voile pour le sécher, on le superpose ensuite en plusieurs couches dans un applicateur croisé pour obtenir un voile plus épais et enfin on consolide cet ensemble par un autre traitement thermique pour obtenir un produit fini.

2. Installation de machines pour réaliser le procédé selon la revendication 1 avec une cardeuse, un applicateur croisé et un groupe de traitement thermique agencés l'un derrière l'autre dans une galerie de machines opérant en continu, caractérisée en ce que la cardeuse (3) est suivie de manière fonctionnelle d'un groupe de traitement thermique, tel qu'un sécheur à calandre ou à bande (6) pour assurer la fusion en surface des fibres synthétiques, puis d'un appareil d'application (7) pour répartir uniformément l'agent d'ennoblissement liquide en travers sur le voile, puis d'un groupe de séchage, tel qu'un sécheur à tambour perforé (8), pour sécher les composants liquides du voile et seulement alors de l'applicateur croisé (9) auquel se raccorde le groupe de traitement thermique (10).
